# EUROPÄISCHE PATENTSCHRIFT

(11) **EP 0 081 170 B1**
(45) Veröffentlichungstag und Bekanntmachung des Hinweises auf die Patenterteilung: **15.10.1986**
(21) Anmeldenummer: 82110979.0
(22) Anmeldetag: 27.11.1982
(51) Int. Cl.: C23C 30/00, C22C 19/05, F01D 5/28

(54) **Hochtemperaturschutzschicht**
High-temperature protective coating
Revêtement protecteur à haute température

(30) Priorität: 05.12.1981 DE 3148198
(43) Veröffentlichungstag der Anmeldung: 15.06.1983
(73) Patentinhaber: BBC Brown Boveri AG, CH-5401 Baden (CH)
(72) Erfinder: Nicoll, Andrew R., D-6836 Oftersheim (DE)
(74) Vertreter: Kempe, Wolfgang

## Beschreibung

Die Erfindung bezieht sich auf eine Hochtemperatur-schutzschicht gemäß dem Oberbegriff des Patentanspruches 1.

Solche Temperatureschutzschichten kommen vor allem dort zur Anwendung, wo das Grundmaterial von Bauelementen aus wärmefesten Stählen und/oder Legierungen, die bei Temperaturen über 600°C verwendet werden, zu schützen ist. Durch diese Hochtemperatureschutzschichten soll die Wirkung von Hochtemperaturkorrosionen vor allem von Schwefel und Ölaschen verlangsamt werden. Die Hochtemperaturschutzschichten werden direkt auf das Grundmaterial des Bauelementes aufgetragen. Bei Bauelementen von Gasturbinen sind solche Hochtemperaturschutzschichten von besonderer Bedeutung. Sie werden vor allem auf Lauf- und Leitschaufeln sowie auf Wärmestausegmente von Gasturbinen aufgetragen. Für die Fertigung dieser Bauelemente wird vorzugsweise ein austenitisches Material auf der Basis von Nickel, Kobalt oder Eisen verwendet. Bei der Herstellung von Gasturbinenbauteilen kommen vor allem Nickel-Superlegierungen als Grundmaterial zur Anwendung. Die aufzutragenden Hochtemperaturschutzschichten bestehen vorzugsweise aus chromhaltigen Legierungen.

Aus der EP-PS 0035 377 ist eine Nickel-Legierung bekannt, die durch ein Pulver gebildet wird, das mit Hilfe des Flammspritzens auf zu beschichtende Bauteile aufgetragen wird, Zusöklich enthält die Legierung Aluminium, Chrom, Silizium, Bor und Eisen.

In der FR-PS 23 21 552 ist eine Schutzschicht beschrieben, die durch eine Legierung auf der Basis von Nickel und Aluminium gebildet ist. Zusätzlich enthält die Legierung Chrom, Silizium Bor und Eisen.

Aus der US-PS 29 36 229 ist eine weitere Nickel-Legierung bekannt, die unter anderem Aluminium, Chrom, Silizium, Bor und Eisen enthält.

Aus der DE-OS 28 16 520 ist eine Hochtemperaturschutzschicht für Gasturbinenbauteile bekannt. Die Schutzschicht besteht aus einer Matrix, die 40 bis 60 Gew.% Nickel, 15 bis 30 Gew.% Chrom sowie 3 bis 6 Gew.% Bor enthält. Die Gewichtsangaben beziehen sich auf das Gesamtgewicht der Matrix. Zusätzlich sind 30 bis 40 Vol.% Chromborid, bezogen auf das Gesamtvolumen der Leigierung in die Schutzschicht eindispergiert.

Die Schutzwirkung dieser Hochtemperatur- schutzschicht beruht darauf, daß sich bei einem Korrosionsangriff Korrosionsprodukte in Form von Deckschichten bilden, welche korrosionsfest sind und die Oberfläche gleichmäßig, homogen, dicht und dauerhaft bedecken, so daß insbesonddere das Grundmaterial der Bauelemente vor weiteren Korrosionsangriffen geschützt ist. Diese Deckschichten, die vor allem Chromoxid enthalten, sind mit der Schutzschicht sowohl chemisch als auch mechanisch gut verträglich und unempfindlich gegenüber schockartiger thermischer und/oder mechanischer Beanspruchung.

Von Nachteil ist bei dieser eingangs beschriebenen Hocktemperaturschutzschicht jedoch, daß die chromhaltige Deckschicht bei Temperaturen, die über 900°C liegen abgedampft wird. Hierdurch kommt es, insbesondere bei dem oben genannten Temperaturen zu einem schnellen Verbrauch der aufgetragenen Hocktemperaturschutzschicht.

Der Erfindung liegt deshalb die Aufgabe zugrunde, eine Hochtemperaturschutzschicht so zu schaffen, daß eine Abnutzung derselben auch bei Temperaturen, die über 900°C liegen, dauerhaft unterbunden wird.

Die Lösung dieser Aufgabe erfolgt gemäß dem Kennzeichen des Patentanspruches 1.

Um einen Verbrauch der aufgetragenen Hochtemperaturschutzschicht auch bei Temperaturen, die über 900°C liegen, zu vermeiden wird der die Hochtemperaturschutzschicht bildenden Legierung erfindungsgemäß Aluminium als Zusatz beigemischt. Der Zusatz wird z.B bei der Herstellung des die Legierung bildenden Pulvers diesem beigemischt.

Durch die Zugabe von Aluminium zu der die Hochtemperaturschutzschicht bildenden Legierung wird erreicht, daß das Aluminium unter Betriebsbedingungen, bei denen die Hochtemperaturschutzschicht thermisch belastet wird, an die Oberfläche der Schutzschicht diffundiert. Dort bildet das Aluminium mit der sauerstoffhaltigen Atmosphäre eine Aluminiumoxiddeckschicht. Diese Deckschicht ist gegen Hochtemperaturkorrosionen beständig. Eine Abdampfung dieser Aluminiumoxiddeckschicht bei Temperaturen, die größer als 900°C sind, ist hier nicht festzustellen. Durch die erfindungsgemäße Aluminiumoxiddeckschicht wird die eingentliche Hochtemperaturschutzschicht vor einem schnellen Verbrauch bewahrt und kann somit dauerhaft zum Schutz des eigentlichen Bauelementes beitragen. Durch die Begrenzung des Siliziumgehaltes wird die Ausbildung der Aluminiumoxiddeckschicht begünstigt.

Die Bildung einer Aluminiumoxiddeckschicht wird außerdem durch die Dotierung der Legierung mit Titan verbessert. Eine mit Titan dotierte Legierung weist vorzugsweise die nachfolgende Zusammensetzung auf: 2 bis 6 Gew.% Titan, 5-5,5 Gew.% Aluminium, 1,1 bis 4,5 Gew.% Silizium, 16,5 bis 17,5 Gew.% Chrom, 4,5 Gew.% Eisen, 3,5 Gew.% Bor. Der übrige Anteil der Legierung wird durch Nickel gebildet. Die angegebene Gewichtsmenge bezieht sich auf das Gesamtgewicht der Legierung.

## Patentansprüche

1. Hochtemperatur-Schutzschicht auf der Basis einer Nickellegierung, die Chrom, Silizium, Bor und Eisen enthält, insbesondere für Gasturbinenbauteile aus einem austenitischen Werkstoff, dadurch gekennzeichnet, daß die Legierung Aluminium enthält und zusätzlich mit Titan dotiert ist.

2. Hochtemperatur-Schutzschicht nach Anspruch 1, dadurch gekennzeichnet, daß die Legierung 2 bis 6 Gew% Titan, 5 bis 5,5 Gew.% Aluminium, 1,1 bis 4,5 Gew.% Silizium, 16,5 bis 17,5 Gew.% Chrom, 4,5 Gew.% Eisen, 3,5 Gew.% Bor bezogen auf das Gesantgewicht der Legierung enthält, und daß der übrige Bestandteil der Legierung Nickel ist.

## Revendications

1. Couche de protection contre les températures élevées à base d'un alliage de nickel, qui contient du chrome, du silicium, du bore et du fer, en particulier pour des parties constitutives de turbines à gaz en un matériau austénitique, caractérisée en ce que l'alliage contient de l'aluminium et, en plus, du titane.

2. Couche de protection contre les températures élevées conforme à la revendication 1, caractérisée en ce que l'alliage contient de 2 à 6% en poids de titane, de 5 à 5,5% en poids d'aluminium, de 1,1 à 4,5% en poids de silicium, de 16,5 à 17,5% en poids de chrome, 4,5% en poids de fer, 3,5% en poids de bore, rapportés au poids total de l'alliage, et que le reste de l'alliage est constitué de nickel.

## Claims

1. High-temperature protective layer based on a nickel alloy which contains chromium, silicon, boron and iron, in particular for gas turbine components made of an austenitric material, characterized in that the alloy contains aluminium and is additionally doped with titanium.

2. High-temperature protective layer according to Claim 1, characterized in that the alloy contains 2 to 6% by weight of titanium, 5 to 5.5% by weight of aluminium, 1.1 to 4.5% by weight of silicon, 16.5 to 17.5% by weight of chromium, 4.5% by weight of iron and 3.5% by weight of boron, relative to the total weight of the alloy, and that the remaining constituent of the alloy is nickel.
